# EUROPÄISCHE PATENTSCHRIFT

(11) **EP 0 144 922 B1**
(45) Veröffentlichungstag und Bekanntmachung des Hinweises auf die Patenterteilung: **16.01.1991**
(21) Anmeldenummer: 84114499.1
(22) Anmeldetag: 29.11.1984
(51) Int. Cl.: C10M 107/34, C10M 169/04, C10L 1/18

(54) **Schmiermittel**
Lubricant
Lubrifiant

(30) Priorität: 03.12.1983 DE 3343816
(43) Veröffentlichungstag der Anmeldung: 19.06.1985
(73) Patentinhaber: Mineralölwerke Wenzel und Weidmann Zweigniederlassung der Fuchs Mineralölwerke GmbH, Mannheim, D-5180 Eschweiler (DE)
(72) Erfinder: Wildersohn, Manfred, Dr., D-5180 Eschweiler (DE)

(56) Entgegenhaltungen:
- DE-C- 2 220 338
- GB-A- 2 146 657
- GB-A- 2 164 352
- US-A- 3 030 939
- US-A- 3 287 271
- US-A- 3 888 776

## Beschreibung

Gegenstand der Erfindung ist die Verwendung von Schmiermitteln auf Polyolbasis für Zweitakt-, Viertakt- und Rotationskolbenmotoren bei Betrieb derselben mit Kraftstoffen, die Alkohol(e) und/oder Nitroalkan(e) und/oder Propylenoxid enthalten, wobei das Schmiermittel den Kraftstoffen zugesetzt ist und/ oder sich in einem getrennten Schmiermittelkreislauf befindet und wobei die Polyole zu mindestens 40 Mol.-% aus Propylenoxideinheiten bestehen.

Schmierstoffe mit Zusätzen von Polyolen in Motoren, die mit üblichen Kraftstoffen auf Kohlenwasserstoffbasis betrieben werden, sind bekannt.

So werden in der DE-AS 17 94 133 Schmieröle beschrieben, die 0,01-5 Gew.% eines Polyols enthalten, das zu 10-40 Gew.% Ethylenoxideinheiten enthält.

Ein weiterer Bestandteil der in dieser Schrift beschriebenen Schmierstoffe sind öllösliche substituierte Bernsteinsäureverbindungen.

In DE-PS 22 20 338 werden wasserlösliche Schmiermittel als Metallbearbeitungs- und HydraulikFlüssigkeiten offenbart, die aus einem relative großen Mischblock aus statistisch verteilten Ethylenoxid-und Propylenoxideinheiten bestehen.

In DE-OS 23 45 540 werden Schmiermittel für geschlossene ein Kältemittel enthaltende Kältekreisläufe beschrieben, die aus Polyglykolen bestehen.

In US-PS 3 287 271 werden kombinierte Detergens/Korrosions-Additive die Aminocarbonsäuren enthalten, als Zusätze zu Schmiermitteln für Benzinkraftstoffe offenbart.

Zufriedenstellende Schmiermittel für Zweitaktmotoren, die mit Kraftstoffen betrieben werden, die Alkohol(e) und/oder Nitroalkan(e) und/oder Propylenoxid enthalten, sind zum gegenwärtigen Zeitpunkt nicht bekannt, obgleich durch die in vielen Ländern durchgeführten Entwicklungsarbeiten auf dem Gebiet alkoholtiger Kraftstoffe zunehmend ein Bedarf an zuverlässigen Schmiermitteln für mit solchen Kraftstoffen betriebene Motoren besteht. Auch für Viertakt- und Rotationskolbenmotoren, die mit Alkohole enthaltenden Mischungskraftstoffen in Analogie zu Zweitaktmotoren betrieben werden sowie für Viertakt-und Rotationskolbenmotoren mit getrenntem Schmierkreislauf, wobei jedoch Mischbarkeit des Schmiermittels mit dem Kraftstoff vorliegt, sind bisher geeignete Schmiermittel nicht bekannt. Die Schmierung der Pleuelgleitlager, Wälzlager, im Kurbeltrieb und im Nockentrieb in Zweitakt-, Viertakt- und Rotationskolbenmotoren, in denen Kraftstoff und Schmiermittel gemischt sind, erfolgt über das aus dem Brennraum kommende über den Kraftstoff eingebrachte Öl. Blow-by-Gase bei Fahrweise mit getrennten Schmiermittelkreislauf, die mit dem Öl in Berührung kommen, führen bei Einsatz von Rizinusöl und unlegierten Syntheseölen als Schmiermittel zu Korrosion im Kurbelgehäuse. Auch Esteröle wirken nicht zufriedenstellend infolge der Bildung von Ablagerungen am Kolben und Korrosion an Messingteilen der Kugellager und der Bronzelager am Pleuel.

Wie allgemein bekannt ist, werden aufwendige Untersuchungen durchgeführt zumindest teilweise Kraftstoffe auf Mineralölbasis durch Methanol- und Ethanol enthaltende Kraftstoffe zu ersetzen.

Aufgabe der vorliegenden Erfindung war es daher, ein Schmiermittel zur Verfügung zu stellen, das die Anforderungen auf diesem Gebiet erfüllt. Es wurde überraschend die Verwendung von Schmiermitteln auf Polyolbais für den Betrieb von Zweitaktmotoren, Viertakt- und Rotationskolbenmotoren mit Kraftstoffen gefunden, die Alkohol(e) und/oder Nitroalkan(e) und/oder Propylenoxid enthalten, wobei das Schmiermittel den Kraftstoffen zugesetzt ist und/oder sich in einem getrennten Schmiermittelkreislauf befindet, und wobei das (die) Polyol (e) aus mehr als 40 Mol.-% Propylenoxideinheiten besteht(en) und ein Additiv enthält (enthalten), das als Komponenten wenigstens ein thermisch stabiles, aschefreies Detergens bestehend aus Stickstoff enthaltenden organischen Verbindungen, wenigstens ein Verschleißschutzadditiv sowie wenigstens einen Rost- und wenigstens einen Korrosionsinhibitor enthält.

An Schmierstoffe für mit Mischungskraftstoff (Schmiermittel im Kraftstoff enthalten) betriebene Zweitakt-, Viertakt- und Rotationskolbenmotoren sowie Viertakt- und Rotationskolbenmotoren mit getrenntem Schmiermittelkreislauf werden zahlreiche Anforderungen gestellt. Hierzu gehören einwandfreie Löslichkeit im Kraftstoff, bestimmte Viskositäten in Abhangigkeit von der Temperatur, gutes Verschleißschutzverhalten, Aufrechterhaltung der Sauberkeit des Brennraumes, Vermeidung von Verklebungen der Auslaßschlitze, guter Korrosionsschutz, kein Verharzungen und Verlackungen, Ausbleiben von Brückenbildungen an Zündkerzen, keine Ablagerungen in Ringnuten und Kolbenböden, Freigängigkeit der Kolbenringe, ausreichende Schmierwirkung bei Zusatz üblicher Schmiermittelmengen sowie Selbstmischbarkeit mit dem Kraftstoff.

Gute Löslichkeit in Alkoholkraftstoffen besitzen z.B. Polyesterschmiermittel, Polyolether sowie Polyole. Zahlreiche Polyole sind marktübliche Produkte, so z.B. Polyole, die aufgebaut sind aus Polyethylenoxid, aus Gemischen von Polyethylenoxid und Polypropylenoxid, aus Gemischen der genannten Oxide mit weiteren Olefinoxiden, aus Polypropylenoxid sowie veretherte und teilweise veretherte Polyole.

Überraschend wurde gefunden, daß nur solche Polyole die genannten Erfordernisse bei Einsatz von Kraftstoffen, die Alkohol(e) und/oder Nitroalkane und/oder Propylenoxid enthalten in hervorragender Weise erfüllen, die aus mehr als 40 Mol.% aus Propylenoxideinheiten aufgebaut sind, wobei bis zu 60% Ethylenoxidoder andere Olefinoxideinheiten enthalten sein können. Ferner haben die Untersuchungen ergeben, daß die geeigneten Additive für solche Schmiermittel thermisch stabile, aschefreie Detergentien im Schmiermittel sind, bestehend aus Stickstoff enthaltenden organischen Verbindungen. Zusätzlich sind in den erfingungsgemäßen Schmiermitteln Verschleißschutzkomponenten sowie Rost- und Korrosionsinhibitoren enthalten. Als Stickstoff enthaltende Detergentien können z.B.

Reaktionsprodukte durch Umsetzung von Alkylbernsteinsäureanhydrid mit Polyaminen, Benzylamin-Derivate u.a.
verwendet werden.
Geeignete Verschleißschutzkomponenten sind z.B.
   Thiophosphor- und Thiophosphonsäureester Triphenylphosphit u.a.
Geeignete Rostschutzkomponenten sind z.B.
   Alkenylbernsteinsäurehalbester
   Fettsäureamide
   Alkyl-phenoxycarbonsäuren
   Substituiertes Imidazolin u.a.
Geeignete Korrosionsinhibitoren sind z.B.
   Benzotriazol, 2-Mercaptobenzothiazol,
   N-Acylsarcosin u.a.

Die angegebenen Additiv-Komponenten sind beispielhaft und nicht als den Schutzumfang der vorliegenden Erfindung einschränkend anzusehen.

Die erfindungsgemäße Verwendung von Schmierstoffen sowie die Verwendung von Vergleichsschmierstoffen wurden an besonders hochbeanspruchten mit Methanol- und Ethanolkraftstoffen betriebenen Zweitaktmotoren, Viertakt- und Rotationskolbenmotoren gestestet.

Die zur Untersuchung verwendeten Zweitakt-Testmotoren waren luftgekühlte Motoren mit einem Hubraum von je 35 ccm, einer Leistung von je 1,7 KW (2,3 PS) mit einer Drehzahl von je 10 000 u/min. Die Prüfläufe wurden bei maximaler Leistung mit neuen Motoren ohne Einlaufperiode und einer Laufzeit von jeweils 5 Stunden in Vollastbetrieb und 150-200 Stunden Teillastbetrieb durchgeführt.

Desweiteren wurden Versuche in Zweitakt- und Viertakt-Motoren durchgeführt, wie sie z.B. für Modellflugzeuge verwendet werden, nämlich Motoren mit

Die Versuche in einem Rotationskolbenmotor wurden mit einem Wankelmotor durchgeführt mit 0,6 KW Leistung, 25 000 U/min und 5 ccm Kammervolumen. Getestet wurden Schmiermittel aus
1. Esterölen
2. Polyethylenoxid
3. Ethylenoxid-(EO), Propylenoxid-(PO) and Butylenoxid-1,2 (BO)-Einheiten
4. tert.-butyliertem Polyethylenoxid
5. tert.-butyliertem Polypropylenoxid.

Als Kraftstoffe wurden verwendet Reinmethanol, nicht destilliertes techn. Methanol (Rohmethanol), 95 %iges Ethanol und Reinethanol, Ethanol/Benzin und Methanol/Benzin sowie Methanol/Nitromethan bzw. Nitroethan, Ethanol/Nitromethan bzw. Nitroethan, Methanol/Nitromethan/Propylenoxid, Methanol/Benzin, Propylenoxid, Methanol/Benzin/Nitromethan, Methanol/Benzin/Nitromethan/Propylenoxid und Ethanol/ Benzin/Nitromethan/Propylenoxid. Weitere Bestandteile waren Additive, kleine Mengen an Wasser bzw. kleine Mengen an Ethern und Kohlenwasserstoffen. Das Verhältnis von Schmiermitteln zu Kraftstoff betrug 1:16, 1:40 und 1:50.

Gepruft wurden:
a) Löslichkeit des Schmiermittels im Kraftstoff
b) Sauberkeit des Brennraumes
c) Sauberkeit der Kolbenringnuten
d) Freßstellen und Riefen an den Motorteilen, Verschleiß
e) Freigängigkeit der Kolbenringe
f) Korrosion an Motorteilen
d) Verlackungen an Kolbenboden und -hemd
h) Verkleungen an den Auslaßschlitzen
i) Brückenbildung an Zündkerzen
j) Ablagerungen

In Tabelle 1 sind die Prüfergebnisse zusammengestellt. In allen Versuchen waren dem Schmiermittel 2,8 Gew.% eines Additivs zugesetzt, das die oben angegebenen Komponenten enthielt. In Tabelle 2 sind Ergebnisse zusammengestellt, die mit Polyglykolen aus Propylenoxideinheiten von unterschiedlicher Viskosität erhalten wurden.

Angegeben sind Viskositäten bei 50°C. Die untersuchten Proben enthielten 2,8 und 3,4 Gew.% eines Additivs, das die oben angegebenen Komponenten enthielt.

In Tabelle 3 ist das Kälteverhalten bei 10-stündigem Stehen in Bezug auf Ausfällungen angegeben. Die Proben enthielten 3,4 Gew.% Additiv.

In Tabelle 4 ist das Kälteverhalten bei 10-stündigem Stehen bei Zusatz von 10 Vol.-% Ethanol angegeben. Die Additivmenge betrug 3,4 Gew.-%.

Die Untersuchungen zeigen für den Fachmann überraschend, daß Polyglykole, die zu mehr als 40 Mol.- % aus Propylenoxideinheiten aufgebaut sind, bei allen Tests einwandfreie Ergebnisse liefern, wie Tabelle 1 zeigt. Bei allen anderen Schmiermitteln traten zumindest bei einem Teil der durchgeführten Tests Schäden auf.

Aus Tabelle 2 geht hervor, daß die Schmiermittel auf Propylenoxidbasis auch bei unterschiedlichen Viskositäten einwandfreie Ergebnisse liefern. Nur im Falle der Viskosität 240 treten weniger zufriedenstellende Ergebnisse auf.

Die in den Tabellen 1, 2, 3 und 4 angegebenen Ergebnisse wurden sowohl mit den oben genannten Methanol- als auch Ethanolkraftstoffen erhalten.

Tabelle 3 zeigt, daß im Falle der Viskosität 40 ab -15°C eine leichte Trübung bei 10-stündigem Stehen auftritt, im Falle der Viskositäten 80 und 140 erst bei - 20°C. Werden zusätzlich 10 Gew.-% Ethanol zum Schmiermittel zugefügt, unterleibt in allen Fällen die Trübung (Tab. 4). Das gleiche wurde gefunden bei 10- %igen Zusätzen von Methanol, Isopropanol und n-Butanol.

Die untersuchungen machen deutlich, daß die erfindungsgemäßen Schmiermittel für den Betrieb von Zweitakt-, Viertakt- und Rotationskolbenmotoren mit Alkoholkraftstoffen, denen das Schmiermittel zugesetzt ist oder ein getrennter Schmiermittelkreislauf vorhanden ist, hervorragend geeignet sind.

## Patentansprüche

1. Verwendung von Schmiermitteln auf Polyolbasis für Zweitakt-, Viertakt- und Rotationskolbenmotoren, bei Betrieb derselben mit Kraftstoffen, die Alkohol(e) und/oder Nitroalkane insbesondere Nitromethan und/oder Propylenoxid enthalten, wobei das Schmiermittel den Kraftstoffen zugesetzt ist und/oder sich in einem getrennten Schmiermittelkreislauf befindet und wobei das (die) Polyol(e) aus mehr als 40 Mol.-% Propylenoxideinheiten besteht(en) und ein Additiv enthält (enthalten), das als Komponenten wenigstens ein thermisch stabiles, aschefreies Detergens bestehend aus Stickstoff enthaltenden organischen Verbindungen, wenigstens ein Verschleißschutzadditiv sowie wenigstens einen Rost- und wenigstens einen Korrosionsinhibitor enthält.

2. Verwendung von Schmiermitteln nach Anspruch 1, dadurch gekennzeichnet, daß das (die) Polylol(e) in einer Menge von 1-15 Vol.-Teilen pro 100 Vol.-Teile Kraftstoff in demselben enthalten ist.

3. Verwendung von Schmiermitteln nach den Ansprüchen 1 und 2, dadurch gekennzeichnet, daß das (die) Polyol(e) aus mindestens 75% Propylenoxideinheiten besteht.

4. Verwendung von Schmiermitteln nach den Ansprüchen 1-3, dadurch gekennzeichnet, daß diese ein Gemisch von Polyolen verschiedener Viskosität bestehend aus mehr als 40 Mol.-% Propylenoxideinheiten enthalten.

5. Verwendung von Schmiermitteln nach den Ansprüchen 1-4, dadurch gekennzeichnet, daß diese ein Gemisch aus Polyolen verschiedener Viskosität bestehend aus mindestens 75% Propylenoxideinheiten enthalten.

6. Verwendung von Schmiermitteln nach den Ansprüchen 1-5, dadurch gekennzeichnet, daß diese zusätzlich Alkohole enthalten.

7. Verwendung von Schmiermitteln nach den Ansprüchen 1-6, dadurch gekennzeichnet, daß die Alkoholzusätze Cₗ-C₆-Alkohole sind.

## Revendications

1. Utilisation des lubrifiants en partant de polyol(s) pour l'opération des moteurs à deux temps, des moteurs à quatre temps et des moteurs à pistons rotatifs avec des carburants contenant d'alcool (des alcools) et/ou des nitro-alcanes, en particulier de nitrométhane et/ou de propène oxyde, où le lubrifiant d'une façon est ajouté à carburant et/ou de l'autre façon est présent dans un cycle de lubrifiant séparé et où le polyol (les polyols) consiste en plus de 40% en moles des unités de propène oxyde et comprende un additif contenant comme des constituants au moins un détergent étant stable thermique et étant libre de cendre et consistant d'un composé organique contenant d'azote et contenant additionellement comme des constituants au moins un additif résistant à l'usure et contenant additionellement comme des constituants au moins un additif contre la rouille et au moins un additif anticorrosif.

2. Utilisation des lubrifiants selon la revendication 1, caractérisé en ce que le carburant contient 1-15 parts de volume du polyol par loo parts de volume de carburant.

3. Utilisation des lubrifiants selon la revendications 1 et 2, caracterisé en ce que le polyol (les polyols) consiste(nt) au moins de 75% en moles des unités de propène oxide.

4. Utilisation des lubrifiants selon les revendications 1 à 3, caracterisé en ce que les lubrifiants contiennent un mélange des polyols des viscosités différentes, consistant chacun au moins des 40% en moles des unités de propène oxide.

5. Utilization des lubrifiants selon les revendications 1 à 4, caractérisé en ce que les lubrifiants contiennent un mélange des polyols des viscosités différentes, consistant chacun au moins des 75% en moles des unités de propène oxide.

6. Utilisation des lubrifiants selon les revendications 1 à 5, caracterisé en ce que les lubrifiants contiennent additionellement des alcools.

7. Utilisation des lubrifiants selon les revendications 1 à 6, caracterisé en ce que les alcools sont Cₗ-C₆- alcools.

## Claims

1. Use of lubricants based on polyols for the operation of two-cycle, four-cycle and rotational piston engines with fuels, which contain alcohol(s) and/or nitroalkanes, in particular nitromethane and/or propyleneoxide, whereby the lubricant is either added to the fuel and/or is present in a separate lubricating cycle and whereby the polyol(s) consist of more than 40 mol-% of propylene oxide units and contain an additive, which contains as components at least one thermally stable detergent free of ash, which consists of a nitrogen containing organic compound, at least one anti-abrasive additive and at least one anti-rust and at least one anti-corrosive agent.

2. Use of lubricants according to claim 1, characterized in that the fuel contains 1-15 parts per volume of the polyol(s) per 100 parts per volume of fuel.

3. Use of lubricants according to claims 1 and 2, characterized in that the polyol(s) consist of at least 75 mol-% of propylene oxide units.

4. Use of lubricants according to claims 1-3, characterized in that the lubricants contain a blend of polyols of different viscosity consisting each of more than 40 mol-% of propylene oxide units.

5. Use of lubricants according to claims 1-4, characterized in that the lubricants contain a blend of polyols of different viscosity consisting each of at least 75 mol-% of propylene oxide units.

6. Use of lubricants according to claims 1-5, characterized in that they in addition contain alcohols.

7. Use of lubricants according to claims 1-6, characterized in that the alcohols added are C₁-C₆- alcohols.
